# EUROPÄISCHE PATENTSCHRIFT

(11) **EP 0 924 334 B1**
(45) Veröffentlichungstag und Bekanntmachung des Hinweises auf die Patenterteilung: **31.05.2006**
(21) Anmeldenummer: 98122283.9
(22) Anmeldetag: 24.11.1998
(51) Int. Cl.: D06P 1/00, D06P 3/54, D06P 1/673, D06P 1/647, D06P 1/653

(54) **Verfahren zum Färben von Polyesterfasern aufweisendem Textilgut**
Process for dyeing textile materials comprising polyester fibres
Procédé de teinture de matériaux textiles comprenant des fibres de polyester

(30) Priorität: 15.12.1997 DE 19755647
(43) Veröffentlichungstag der Anmeldung: 23.06.1999
(73) Patentinhaber: M. Dohmen Gmbh, 41352 Korschenbroich (DE)
(72) Erfinder: Dohmen, Mark, 6574 Vira (CH)
(74) Vertreter: Bonsmann, Manfred

(56) Entgegenhaltungen:
- EP-A- 0 624 683
- GB-A- 887 386
- GB-A- 2 003 937
- US-A- 4 509 992
- DATABASE WPI Section Ch, Week 199424 Derwent Publications Ltd., London, GB; Class A23, AN 1994-197663 XP002147944 & JP 06 136670 A (MITSUBISHI KASEI HOECHST KK), 17. Mai 1994 (1994-05-17)

## Beschreibung

Die Erfindung betrifft ein Verfahren zum Färben von Polyesterfasern aufweisendem Textilgut, bei dem das Textilgut in einem alkalischen, einen Dispersionsfarbstoff enthaltenden Färbebad bei einer Temperatur oberhalb von 100 °C behandelt wird.

Durch Polyester-Färbeverfahren bei Temperaturen oberhalb 100 °C - also unter Überdruck - lassen sich kürzere Färbezeiten als unter Normaldruck erreichen. Außerdem sind Durchfärbung, der Ausgleich von Fixier- und Verstreckungsunterschieden, die Farbausbeute und die Farbechtheiten unter Hochtemperatur-(HT)-Bedingungen verbessert. Jedoch tritt unter HT-Bedingungen bei den üblicherweise verwendeten Färbeverfahren im sauren Färbebad folgendes Problem auf: während des Färbeprozesses werden niedermolekulare Oligomere aus dem Faserinneren freigesetzt, die bei der Erspinnung von Polyesterendlosfasern als Nebenprodukte auftreten. Diese niedermolekularen Oligomere lagern sich im sauren Färbebad beim Abkühlen der Färbeflotte auf der Faseroberfläche und an den Oberflächen der Färbevorrichtungen ab. Durch diese Ablagerungen werden die technologischen Eigenschaften des Textilgutes, wie z.B. Lauf- und Griffeigenschaften, erheblich verschlechtert. Außerdem werden die Färbevorrichtungen durch die Oligomerablagerungen verschmutzt. Weiterhin sind insbesondere bei dunklen Farbnuancen bei Verwendung eines sauren Färbebads reduktive oder alkalische Reinigungsvorgänge erforderlich.

Aus diesem Grunde ist die Verwendung alkalischer Färbebäder vorgeschlagen worden. Unter alkalischen Bedingungen ist die Löslichkeit der Oligomere erhöht. Weiterhin findet eine teilweise Verseifung der freigesetzten Oligomere statt, wodurch die unerwünschten Ablagerungen erheblich reduziert werden. Weiterhin kann bei alkalischem Färben in vielen Fällen auf eine reduktive oder alkalische Nachbehandlung verzichtet werden. Bei Verwendung der bekannten sauren Färbebäder stellt der Färbeprozeß im allgemeinen die einzige Behandlungsstufe in saurem Medium dar. Durch alkalisches Färben kann dementsprechend ein pH-Wechsel vermieden und damit das Risiko durch eingeschlepptes Alkali minimiert werden. Ein weiterer Vorteil besteht darin, daß einbadige Färbeverfahren von Polyester-Cellulose-Fasermischungen mit Direktfarbstoffen auch im Alkalischen möglich werden, was zusätzliche Auswahlmöglichkeiten für entsprechende Direktfarbstoffe schafft. Außerdem wird es bei Verwendung eines alkalischen Färbebads grundsätzlich möglich, das Auswaschen bzw. Entschlichten von Polyesterstoffen in einem Bad mit der Färbung zu kombinieren. Weiterhin wird die Rekristallisation von Faserabbauprodukten aus Splitting- und Abschälprozessen durch das Alkali verhindert.

Bei alkalischer Färbung treten jedoch verschiedene Probleme auf, die zu einem unbefriedigenden Färbeergebnis führen können:

Zum einen wird die erhoffte Reduktion von Oligomerablagerungen bei bekannten alkalischen Färbebädern häufig nicht erreicht.

Weiterhin sind die im sauren Färbebad verwendeten Dispersionsfarbstoffe im alkalischer. Färbebad teilweise instabil. Die Zerstörung der Farbstoffe erfolgt dabei durch Hydrolyse von Esterverbindungen in den Seitenketten der Farbstoffmoleküle. Der Grad dieser Hydrolyse ist in großem Maße vom pH-Wert des Färbebades während des gesamtes Färbeprozesses abhängig. Bei bekannten Verfahren ist der pH-Wert Schwankungen unterworfen, die zu nicht reproduzierbaren Färbeergebnissen führen können. Ein weiteres Problem stellen Schwermetallionen und mehrwertige Metallionen im Färbebad dar, deren Vorhandensein in wechselnden Konzentrationen großtechnisch nicht zuverlässig ausgeschlossen werden kann. Der Einfluß der Schwermetall- und Metallionen (z.B. Cu²⁺, Fe²⁺) auf das Färbeergebnis ist im alkalischen Färbebad im allgemeinen erheblich größer als im sauren Färbebad. Auch ist der Einfluß von Härtebildnern im Wasser des Färbebades auf das Färbeergebnis im Alkalischen wesentlich größer als im Sauren. Auch weitere Substanzen, wie z.B. Glucose als Abbauprodukt von Schlichteresten, können im Alkalischen das Färbeergebnis negativ beeinflussen. Der stärkere Einfluß der vorgenannten Substanzen im Alkalischen beruht z.T. darauf, daß das Reduktionspotential im Alkalischen stets größer ist als im Sauren, so daß es zu einer irreversiblen Reduktion der Farbstoffe kommen kann.

Weiterhin ist die Konzentration der im Färbebad gelösten Hilfssubstanzen dadurch beschränkt, daß bei zu hoher Konzentration die generell schwerlöslichen Dispersionsfarbstoffe trotz Verwendung von Dispergiermitteln nicht mehr in Lösung gehalten werden können.

Aus der DE 39 38 631 A1 ist ein Verfahren zum Färben von polyesterhaltigem Textilgut im alkalischen Färbebad bekannt, bei dem dem Färbebad eine Aminosäure oder ein Anminosäurederivat und ein Alkalimetallsalz der Aminosäure oder des Anminosäurederivats hinzugefügt wird. Mit dem bekannten Verfahren können die vorstehend genannten Probleme jedoch nicht befriedigend gelöst werden.

Ein weiteres Färbeverfahren zur Färbung von polyesterhaltigem Textilgut in alkalischem Milieu ist aus der EP 0 624 683 A1 bekannt. In diesem Dokument wird die Verwendung einer Aminosäure wie Glycin in Kombination mit einer Polycarboxylsäure bzw. einem entsprechenden Salz unter Einstellung des alkalischen Milieus mit Hilfe einer Lauge wie z.B. Natronlauge vorgeschlagen. Auch bei diesem Verfahren werden die o.g. Probleme nicht zufriedenstellend gelöst.

Aus der GB 887 386 A ist ein Färbeverfahren für Wolle unter Verwendung wasserlöslicher Azofarbstoffe und Metallsalzlösungen bekannt, bei dem in Beispiel XIII eine kupferhaltige Metallsalzlösung vorgeschlagen wird, die u.a. aus Glycin, Ätznatron sowie einer hohen Konzentration von 100 g Natriumperborat auf 400 g Wasser (entsprechend 250 g/l Natriumperborat) hergestellt wird. Das bekannte Färbeverfahren ist jedoch auf die Färbung von polyesterhaltigem Textilgut mittels Dispersionsfarbstoffen nicht übertragbar.

Der Erfindung liegt dementsprechend die Aufgabe zugrunde, ein Verfahren zum Färben von Textilgut aus Polyester und dessen Fasermischungen der eingangs genannten Art derart zu verbessern, daß die vorstehend genannten Probleme vermieden werden. Insbesondere soll die Ablagerung von Oligomeren auf Färbegut und Färbevorrichtungen vermieden und gleichzeitig ein großtechnisch reproduzierbares, gleichbleibend hochwertiges Färbeergebnis erzielt werden. Weiterhin soll erfindungsgemäß ein Färbereihilfsmittel geschaffen werden, mit dem die vorstehend genannten Probleme gelöst werden.

Die Lösung dieser Aufgabe erfolgt gemäß einem Aspekt der Erfindung dadurch, daß die Einstellung des pH-Wertes des Färbebades durch anfängliche Zugabe eines Puffergemisches aus Glycin und/oder einem Glycinderivat und einer Lauge vor Beginn des Färbevorganges erfolgt, und daß dem Färbebad ein Perboratsalz zugegeben wird.

In einer bevorzugten Ausführungsform der Erfindung wird der pH-Wert des Färbebades durch anfängliche Zugabe eines Puffergemisches aus Glycin und Natronlauge vor Beginn des Färbevorganges eingestellt und dem Färbebad vor Beginn des Färbevorganges Natriumperborat zugegeben, so daß der pH-Wert durch die Wirkung des Puffergemisches von Beginn bis zum Ende des Färbevorganges im wesentlichen konstant gehalten wird.

Mit dieser Lösung wird ein doppeltes Puffersystem geschaffen, durch welches eine ausreichende pH-Konstanz bis zum Ende des Färbevorgangs gewährleistet und gleichzeitig reduktiven Prozessen entgegengewirkt wird, ohne daß der Dispersionsfarbstoff durch die Puffersubstanzen aus der Lösung verdrängt wird.

Der Erfindung liegt u.a. die Erkenntnis zu Grunde, daß bei bekannten alkalischen Färbeverfahren der pH-Wert nicht ausreichend stabil gehalten wird. Vor allem durch die Verseifung der Oligomere nimmt der anfangs eingestellte pH-Wert durch Verbrauch von Alkali zum Ende des Färbeprozesses hin ab, was zur Folge hat, daß anfänglich verseifte und gelöste Oligomere wieder ausfallen. Diesem Effekt wird durch ein leistungsfähiges Puffergemisch entgegengewirkt. Außerdem werden unerwünschte pH-Änderungen durch saure oder alkalische Färbebadbestandteile durch das Puffersystem verhindert und somit ein gleichbleibendes Färbeergebnis erzielt.

In einer bevorzugten Ausführungsform wird zur Pufferung zum einen ein Glycin/Natronlauge-Puffer (bzw. Glycin/Glycin-Alkalimetallsalz-Puffer) verwendet, der chemisch wie folgt arbeitet:

Die protonierte Form beider Endgruppen liegt nur im Sauren, die deprotonierte Form nur im Alkalischen vor. Durch Zugabe der Natronlauge wird das Zwitterion zum Amin deprotoniert. Neben oder anstelle von NaOH ist auch die Verwendung einer anderen Lauge (z.B. Soda oder Na₃PO₄ ) denkbar. Jedoch hat sich erwiesen, daß bei jeweils gleichem pH-Wert mittels NaOH die beste Farbstoffstabilität erzielt wird.

Daß Glycin und Natronlauge im Rahmen der Erfindung als Puffer zusammenwirken, durch den eine pH-Konstanz bis zum Färbeende erzielt wird, konnte durch versuchsweise Variation des Verhältnisses Glycin/Natronlauge belegt werden. Das Färbeergebnis wurde gerade dann optimal, wenn die genannten Bestandteile in einem durch die entsprechende Puffergleichung für den gewünschten pH-Wert vorgegebenen Verhältnis dem Färbebad zugesetzt wurden. Wird das Verhältnis zugunsten des Alkali verschoben, also ein pH-Wert größer als 9,5 erzeugt, so zeigt sich eine Instabilität der Farbstoffe, d.h. die Färbung ist nicht reproduzierbar. Wird das Verhältnis zugunsten des Glycins verschoben, so ist die Pufferkapazität nicht mehr ausreichend und der End-pH liegt deutlich unter 9,0 , was zu einer Redeposition der Oligomere, bzw. deren Abbauprodukte, führt.

Im Rahmen der Erfindung kann sowohl Glycin als auch ein Glycinderivat, bei dem ein Wasserstoff der Aminogruppe durch eine organische Gruppe ersetzt wird, verwendet werden. Unsubstituiertes Glycin erweist sich als besonders vorteilhaft, da bei Verwendung eines Glycinderivats die Aufnahme eines weiteren Protons zur Säurebildung erschwert ist, was die Einstellung des Puffergleichgewichts verlangsamt. Die hydrophoben Reste einer substituierten Amin-Gruppe zeigen außerdem eine erhöhte Dispergierwirkung, durch die der Dispersionsfarbstoff länger im Färbebad gehalten wird und somit der Färbeprozeß verlängert wird.

Versuche haben weiterhin ergeben, daß mit einem Glycin/Natronlauge-Puffer der pH-Wert nicht in jedem Falle ausreichend konstant gehalten werden kann. Dies beruht darauf, daß die verfügbare Pufferkapazität dadurch begrenzt ist, daß zu hohe Konzentrationen der Puffersubstanzen die bevorzugt verwendeten Dispersionsfarbstoffe trotz Einsatz von Dispergiermitteln aus dem Färbebad ausfällen würden. Die maximal verfügbare Pufferkapazität des Glycin/Natronlauge-Puffers reicht jedoch nicht aus, um bei hohem Oligomeranfall den pH-Wert bis zum Färbeende ausreichend konstant zu halten. Um das Färbeverfahren auch bei größerem Oligomeranfall großtechnisch reproduzierbar durchführen zu können, wird deshalb dem Färbebad erfindungsgemäß zusätzlich ein Perboratsalz, vorzugsweise Natriumperborat, zugegeben, derart, daß bei der Färbetemperatur Wasserstoffperoxid als Oxidationsmittel und ein den pH-Wert stabilisierendes Gemisch aus Borax und Natronlauge gemäß nachfolgender Gleichung freigesetzt wird:

4NaBO₃ + 5H₂O→ 4H₂O₂ + Na₂B₄O₇ + 2NaOH (2)

Das Natriumperborat erfüllt eine Doppelfunktion: Zum einen können Borax und Natronlauge den pH-Wert des Färbebades im gewünschten Färbebereich stabilisieren. Die Pufferkapazität des Borax beruht auf einer hydrolytischen Spaltung zu einer wasserarmen Polyborsäure. In nachfolgendem Reaktionsschema wird deutlich, daß bei Vorhandensein von Borax und Natronlauge ein Gleichgewicht erzeugt wird. Bei Verbrauch von Natronlauge zur Verseifung von Oligomeren kann weiteres Borax gespalten werden, d.h. der pH wird aufrecht erhalten:

Na₂B₄O₇ + (1 + x) H₂O → 2 B₂O₃ •x H₂O + 2OH⁻ + 2Na⁺ (3)

Zum anderen setzt Natriumperborat bei der Färbetemperatur H₂O₂ frei und wirkt somit als Oxidationsmittel, wodurch reduktiven Vorgängen, die das Färbeergebnis im Alkalischen negativ beeinflussen können, entgegengewirkt wird. Insbesondere wird einer Dehalogenierung der Farbstoffe durch Schwermetalle unter reduktiven Bedingungen entgegengewirkt. Auch vielfältige andere Faserbegleitstoffe können ein farbstoffzerstörendes reduktives Potential aufweisen, dem durch das entstehende wasserstoffperoxid entgegengewirkt wird. Somit wirkt das Natriumperborat erfindungsgemäß als Farbstoffstabilisitor. Hingegen soll eine Oxidation der Farbstoffe, wie sie zwecks Rückbildung des Farbpigments z.B. beim Färben von Cellulosefasern mit Küpenfarbstoffen erwünscht ist, in Rahmen der Erfindung gerade vermieden werden. Damit durch die in diesem Falle unerwünschte Oxidation der Farbstoffe das Färbeergebnis nicht negativ beeinflußt wird, ist die einsetzbare Konzentration des Natriumperborats begrenzt. Versuche haben gezeigt, daß ein Puffersystem nur auf Natriumperboratbasis nicht die erforderliche Pufferkapazität aufweisen kann, ohne daß das Färbeergebnis durch Schädigung der Farbstoffe negativ beeinflußt wird. Deshalb werden erfindungsgemäß zwei Puffersysteme vorgeschlagen, um die erforderliche Pufferkapazität ohne negative Einflüsse auf die Farbstoffe zu erreichen.

Ein weiterer Vorteil des Einsatzes von Perborat liegt darin, daß das Oxidationsmittel erst bei Erwärmung des Färbebades freigesetzt wird; Einflüsse auf das kalte Färbebad sind somit ausgeschlossen. Neben Natriumperborat ist selbstverständlich auch der Einsatz von Perborat-Salzen mit anderen Kationenpartnern denkbar.

Die gewählten Puffersysteme besitzen zusammen eine ausreichend hohe Kapazität, sind für den gewünschten pH-Bereich (um pH 9,3) optimal geeignet, ökologisch unbedenklich und großtechnisch anwendbar.

In zweckmäßiger Ausgestaltung der Erfindung kann außerdem vorgesehen sein, daß dem Puffergemisch Natriumchlorid zugesetzt wird. Dadurch wird das Glycin in Lösung gehalten, indem zu den ionischen Gruppen des Glycins entsprechende Gegenionen geliefert werden. Hierdurch wird vermieden, daß die Zwitterionen durch gegenseitige Anziehung agglomerieren. Zu diesem Zweck sind grundsätzlich auch andere ionische Verbindungen einsetzbar. Das NaCl hat keinen direkten Einfluß auf die Pufferwirkung. Um die fonenkonzentration im Färbebad möglichst gering zu halten und ein Ausfällen des Farbstoffes zu vermeiden, wird NaCl vorzugsweise höchstens in einem stöchiometrischen Verhältnis zu Glycin zugegeben. Dagegen wird NaCl bei bekannten Färbeverfahren eingesetzt, damit der Farbstoff aus der Färbeflotte auf die Faser durch Verschiebung des Löslichkeitsgleichgewichts zieht bzw. sich nicht wieder in der Flotte löst. Die hierzu verwendeten Konzentrationen liegen deutlich über denen im Rahmen der Erfindung vorgeschlagenen NaCl-Konzentrationen.

Gemäß einem weiteren Aspekt der Erfindung wird dem Färbebad ein Sequestriermittel mit den wesentlichen Bestandteilen Nitrilotriessigsäure und Polycarboxylaten zugegeben. Durch dieses kombinierte Sequestriermittel werden mehrwertige Metallionen und Schwermetalle sowie wasserhärtebildner, die das Färbeergebnis negativ beeinflussen können, gebunden. Das Sequestriermittel mit den wesentlichen Bestandteilen Nitrilotriessigsäure und Polycarboxylaten hat sich im pH-Bereich von 9 bis 10 als besonders wirksam erwiesen, ohne daß ein negativer Einfluß auf die Farbstoffe (z.B. Demetallisierung) oder ein Ausfallen der Farbstoffe zu verzeichnen wäre. Diese besonders gute Sequestrierwirkung bei minimaler Einsatzmenge ist auf die Ausnutzung der unterschiedlichen konditionellen Stabilitätskonstanten beider Sequestriermittel für unterschiedliche Kationen im interessierenden pH-Bereich zurückzuführen. So hat Nitrilotriessigsäure im interessierenden pH-Bereich von 9-12 eine Sequestrierwirkung von ca. 200 mg/l für Ca²⁺, wohingegen die optimale Sequestrierwirkung von ca. 300 mg/l für Fe³⁺ bei pH 1,5-3 liegt. Diese wird ausgeglichen durch die Verwendung eines Carboxylates mit einer Sequestrierwirkung von nur ca. 60 mg/l für Ca²⁺ bei pH 8-10, jedoch ca. 550 mg/l für Fe³⁻ bei pH 9-12. Somit ist Nitrilotriessigsäure speziell für Ca²⁺-Ionen geeignet, wohingegen Carboxylat besser zur Sequestrierung von Fe³⁺-Ionen -geeignet ist. Der Einsatz des Sequestriermittels erfolgt bevorzugt in Zusammenhang mit dem vorstehend genannten Puffersystem, kann aber auch isoliert bereits zu einer erheblichen Verbesserung des Färbeergebnisses führen.

In zweckmäßiger Ausgestaltung der Erfindung kann der Anfangs-pH-Wert des Färbeprozesses im Bereich von etwa 9,3 bis 9,4 liegen. In diesem pH-Bereich ist die Mehrzahl der verfügbaren Dispersionsfarbstoffe noch ausreichend stabil.

Weiterhin kann in zweckmäßiger Ausgestaltung vorgesehen sein, daß der End-pH-Wert des Färbeprozesses den Wert 9,0 nicht unterschreitet. Dieses wird durch eine entsprechende Pufferkapazität erreicht. Auf diese Weise wird ein Ausfallen bereits in Lösung befindlicher Oligomere zum Ende des Färbeprozesses hin zuverlässig vermieden, denn unterhalb pH 9,0 sind die Oligomeren und deren Abbauprodukte bei fallenden Temperaturen im Abkühlprozeß der Färbung nicht mehr löslich.

Das Konzentrationsverhältnis von Glycin zu Natronlauge (33%-ig) in dem Puffergemisch kann vorzugsweise etwa 1,9 oder weniger betragen. Die Menge an Natronlauge ist so anzupassen, daß ein Ausgangs-pH-Wert von 9,3 bis 9,4 erreicht wird. Die Menge an Glycin bestimmt die Pufferkapazität zur Kompensation alkaliverbrauchender Substanzen.

Das Konzentrationsverhältnis von Glycin zu Natriumchlorid beträgt vorzugsweise etwa 1,3.

Weiterhin wird erfindungsgemäß ein Färbereihilfsmittel vorgeschlagen, welches Glycin bzw. ein Glycinderivat, eine Lauge sowie ein Perboratsalz enthält. Die Lauge - vorzugsweise Natronlauge - kann selbstverständlich vor dem Färbevorgang auch separat zugegeben werden.

Das erfindungsgemäße Färbeverfahren ist sowohl für reine Polyesterfasern als auch für Mischfasern, wie z.B. Polyester/Zellulosefasermischungen geeignet.

Die Erfindung wird nachfolgend anhand eines Beispiels näher erläutert:

### Beispiel:

Zum Färben von 100 g Textilgut aus reinem Polyester in einem Flottenverhältnis von 1:10 wird ein Färbebad mit den nachfolgend genannten Inhaltsstoffen (Rest: Wasser) angesetzt. Dabei sind die genauen Einsatzmengen an die Wasserinhaltsstoffe und die Konzentration von Fremdstoffen im Färbegut anzupassen:
2,5 bis 1,3 g Glycin;
1,9 bis 0,8 g NaCl;
0,1 g Natriumperborat;
0,3 bis 0,15 g des Polycarboxylate enthaltenden Sequestriermittels mit dem Markennamen Periquest BSD (Hersteller: Dr. Petri);
1,2 bis 0,6 g Nitrilotriessigsäure;
Zugabe von Natronlauge, bis ein Anfangs-pH-Wert von 9,3 bis 9,4 erreicht wird;
1,0 g Dispergiermittel;
Farbstoff-Trichromie mit hoher Stabilität im Färbe-pH-Bereich:
0,5 g Dorospers Gelb KHM *;
0,7 g Dorospers Rot KRG *;
0,3 g Dorospers Blau KGN *.

Das Textilgut wird mit einem üblichen Hochtemperaturfärbeverfahren bei ca. 130 C in einem Färbeaggregat gefärbt. Anschließend ist lediglich ein heißes Spülen erforderlich. Damit wird eine reproduzierbare Färbung mit technologisch verbessertem Textilgut erzeugt.

Die Wirkung des Färbeverfahrens wird nachfolgend anhand folgender Vergleichsbeispiele weitergehend erläutert:

### Vergleichsbeispiel 1:

Aus der folgenden Gegenüberstellung des Puffersystems aus Glycin und Natronlauge mit demjenigen von Natronlauge und Borax, Trinatriumphosphat und Kaliumhydrogenphosphat ergibt sich, daß eine pH-Konstanz bei gleichzeitiger Stabilität der Farbstoffe (bestätigt durch geringste Abweichung zur sauren Referenzfärbung) nur beim erstgenannten System vorliegt. Ferner wird ein Abfallen des pH deutlich, wenn man ausschließlich Alkali verwendet.

| Einfluß der Alkaliart auf Farbstoffstabilität und pH-Konstanz | | | | | | |
|---|---|---|---|---|---|---|
| | Dorospers Gelb BRA * | | | Dispersol Orange C-GL ** | | |
| Alkaliart (Menge = pH 9,4) | Farbtonabweichung zur Referenzfärbung | | End -pH | Farbtonabweichung zur Referenzfärbung | | End -pH |
| | Delta C | Delta H | | Delta C | Delta H | |
| 0,16 g/l NaOH 33% | -1,51 | 0,57 | 8,2 | - 2,82 | 0,20 | 8,4 |
| 0,2 g/l Na₂CO₃, | - 2,19 | 1,14 | 8,8 | - 3,18 | - 1,23 | 8,7 |
| 0,3 g/l Na₃PO₄ | - 0,96 | - 0,49 | 8,1 | - 3,90 | - 2,96 | 8,2 |
| 0,06 g/l Li₂CO₃ | 0,23 | 0,65 | 8,7 | - 2,12 | - 1,31 | 8,9 |
| erfindungsgemäßes Färbebad | 0,35 | 0,48 | 9,2 | - 0,90 | - 0,03 | 9,2 |
| 3,2 g/l Tri-Kaliumphosphat 1,5 g/l Kali- umdihydrogenphosphat | 1,96 | 1,39 | . 8,1 | - 3,48 , | 1,49 | 8,2 |
| 0,05 g/l Trinatriumphos-phat | 1,32 | 0,25 | 7,8 | 0,54 | 1,45 | 7,7 |
| 0,75 g/l NaOH 33% + 2 g/l Borax | - 11,73 | 4,43 | 8,8 | - 6,05 | 2,43 | 9,0 |

| | | | | | | |
|---|---|---|---|---|---|---|
| *Markenname, Hersteller M. Dohmen GmbH (DE) | | | | | | |
| **Markenname, Hersteller BASF AG (DE) | | | | | | |

Die Referenzfärbung, sowie die alkalischen Färbungen werden auf Polyester Kreppgestrick durchgeführt. Die saure Färbung erfolgt unter Verwendung von 1 g/l Setamol WS (Markenname Hersteller BASF AG, Ludwigshafen) und pH 4,5 durch Einstellung mit Essigsäure.
Dir farbmetrische Auswertung des Farbabstandes wird anhand der CIELAB-Werte Delta C und Delta H wiedergegeben.

### Vergleichsbeispiel 2:

Im folgenden soll gezeigt werden, wie die Oxidationsmittel Ludigol (Markenname, Hersteller BASF, Ludwigshafen), Perborat und Iodat die Reduktionswirkung von Glucose aufheben können. Wie aus den Farbabweichungen (in ΔL und ΔH) zu ersehen ist, weist Perborat in einer Konzentration von 0,1 g/l schon ein ausreichendes Oxidationspotential auf, besitzt aber keine Negativeffekte bei Abwesenheit von Reduktionsmitteln.

| 1 g/l Ludigol | | 2 g/l Ludigol | | g/l Ludigol | | 10g/l Ludigol | | 10 g/l Ludigol ; ohne Glucose | |
|---|---|---|---|---|---|---|---|---|---|
| ΔL | ΔH | ΔL | ΔH | ΔL | ΔH | ΔL | ΔH | ΔL | ΔH |
| -1,53 | -2,64 | -1,52 | -2,45 | -0,44 | -1,26 | -0,63 | -1,42 | -2,85 | -5,13 |

| 0,1 g/l Perborat | | 0,2 g/l Perborat | | 0,3 g/l Perborat | | 0,4 g/l Perborat | | 1g/l Perborat | |
|---|---|---|---|---|---|---|---|---|---|
| ΔL | ΔH | ΔL | ΔH ΔH | ΔL | ΔH | ΔL | ΔH | ΔL | ΔH |
| -0,38 | -0,91 | -0,18 | -0,89 | -0,33 | -0,95 | -0,20 | -1,02 | -0,53 | -1,41 |

| | | | | | | | | | |
|---|---|---|---|---|---|---|---|---|---|
| | | | | | | Δ L | | Δ H | |
| 1 g/l Perborat ; ohne Glucose | | | | | | -1,05 | | -0,99 | |

| 0,05 g/l Iodat | | 0,1 g/l Iodat | | 0,5 g/l Iodat | | 1 g/l Iodat | | 2 g/l Iodat | |
|---|---|---|---|---|---|---|---|---|---|
| Δ L | Δ H | Δ L | Δ H | Δ L | Δ H | Δ L | Δ H | Δ L | Δ H |
| -0,35 | -1,04 | -0,31 | -1,11 | -0,35 | -0,99 | -0,07 | -0,48 | 0,10 | -0,38 |
| | | | | | | Δ L | | ΔH | |
| 2 g/l Iodat ohne Glucose | | | | | | -2,84 | | - 4,94 | |

## Patentansprüche

1. Verfahren zum Färben von Polyesterfasern aufweisendem Textilgut, bei dem das Textilgut in einem alkalischen, einen Dispersionsfarbstoff enthaltenden Färbebad bei einer Temperatur oberhalb von 100 °C behandelt wird, **dadurch gekennzeichnet, daß** die Einstellung des pH-Wertes des Färbebades durch Zugabe eines Puffergemisches bestehend wenigstens aus Glycin und/oder einem Glycinderivat und einer Lauge vor Beginn des Färbevorganges erfolgt, und daß dem Färbebad ein Perboratsalz zugegeben wird.

2. Verfahren nach Anspruch 1, **dadurch gekennzeichnet, daß** der pH-Wert des Färbebades durch anfängliche Zugabe eines Puffergemisches aus Glycin und Natronlauge vor Beginn des Färbevorganges eingestellt wird, und daß dem Färbebad vor Beginn des Färbevorganges Natriumperborat zugegeben wird, so daß der pH-Wert von Beginn bis zum Ende des Färbevorganges im wesentlichen konstant gehalten wird.

3. Verfahren nach Anspruch 1 oder 2, **dadurch gekennzeichnet, daß** dem Puffergemisch Natriumchlorid zugesetzt wird.

4. Verfahren nach einem der Ansprüche 1 bis 3, **dadurch gekennzeichnet, daß** dem Färbebad ein Sequestriermittel mit den wesentlichen Bestandteilen Nitrilotriessigsäure und Polycarboxylaten zugesetzt wird.

5. Verfahren nach einem der Ansprüche 1 bis 4, **dadurch gekennzeichnet, daß** der Anfangs-pH-Wert des Färbeprozesses im Bereich von etwa 9,3 bis 9,4 liegt.

6. Verfahren nach einem der Ansprüche 1 bis 5, **dadurch gekennzeichnet, daß** der End-pH-Wert des Färbeprozesses den Wert 9,0 nicht unterschreitet.

7. Verfahren nach einem der Ansprüche 2 bis 6, **dadurch gekennzeichnet, daß** das Konzentrationsverhältnis von Glycin zu Natronlauge (33%-ig) in dem Puffergemisch etwa 1,9 oder weniger beträgt.

8. Verfahren nach einem der Ansprüche 2 bis 7, **dadurch gekennzeichnet, daß** die Konzentration des Natriumperborats im Färbebad etwa 0,1 g/l beträgt.

9. Verfahren nach einem der Ansprüche 2 bis 8, **dadurch gekennzeichnet, daß** das Konzentrationsverhältnis von Glycin zu Natriumchlorid etwa 1,3 beträgt.

10. Färbereihilfsmittel zum alkalischen Färben von Polyesterfasern aufweisendem Textilgut mit einem Dispersionsfarbstoff bei einer Temperatur oberhalb von 100 °C, **dadurch gekennzeichnet, daß** das Färbereihilfsmittel Glycin und/oder ein Glycinderivat und eine Lauge sowie ein Perboratsalz sowie ein Sequestriermittel mit den wesentlichen Bestandteilen Nitrilotriessigsäure und Polycarboxylaten enthält.

11. Verwendung eines Färbereihilfsmittels zum alkalischen Färben von Polyesterfasern aufweisendem Textilgut mit einem Dispersionsfarbstoff bei einer Temperatur oberhalb von 100 °C, **dadurch gekennzeichnet, daß** das Färbereihilfsmittel Glycin und/oder ein Glycinderivat und eine Lauge sowie ein Perboratsalz enthält.

## Claims

1. A process for dyeing textile material having polyester fibres, wherein the textile material is treated in an alkaline dye bath containing a dispersion dyestuff at a temperature above 100°C, **characterised in that** adjustment of the pH-value of the dye bath is effected by adding a buffer mixture comprising at least glycine and/or a glycine derivative and a lye prior to the beginning of the dyeing operation, and a perborate salt is added to the dye bath.

2. A process according to claim 1 **characterised in that** the pH-value of the dye bath is adjusted by the initial addition of a buffer mixture of glycine and soda lye prior to the beginning of the dyeing operation and sodium perborate is added to the dye bath prior to the beginning of the dyeing operation so that the pH-value is kept substantially constant from the beginning to the end of the dyeing operation.

3. A process according to claim 1 or claim 2 **characterised in that** sodium chloride is added to the buffer mixture.

4. A process according to one of claims 1 to 3 **characterised in that** a sequestering agent with the essential constituents nitrilotriacetic acid and polycarboxylates is added to the dye bath.

5. A process according to one of claims 1 to 4 wherein the initial pH-value of the dyeing procedure is in the range of about 9.3 to 9.4.

6. A process according to one of claims 1 to 5 **characterised in that** the final pH-value of the dyeing procedure does not fall below the value of 9.0.

7. A process according to one of claims 2 to 6 **characterised in that** the ratio of the concentration of glycine to soda lye (33%) in the buffer mixture is about 1.9 or less.

8. A process according to one of claims 2 to 7 **characterised in that** the concentration of the sodium perborate in the dye bath is about 0.1 g/l.

9. A process according to one of claims 2 to 8 **characterised in that** the ratio of the concentration of glycine to sodium chloride is about 1.3.

10. A dyeing additive for the alkaline dyeing of textile material having polyester fibres with a dispersion dyestuff at a temperature above 100°C **characterised in that** the dyeing additive contains glycine and/or a glycine derivative and a lye as well as a perborate salt and a sequestering agent with the essential constituents nitrilotriacetic acid and polycarboxylates.

11. Use of a dyeing additive for the alkaline dyeing of textile material having polyester fibres with a dispersion dyestuff at a temperature above 100°C **characterised in that** the dyeing additive contains glycine and/or a glycine derivative and a lye as well as a perborate salt.

## Revendications

1. Procédé de teinture de matériaux textiles comportant des fibres de polyester, dans lequel le matériau textile est traitée dans un bain de teinture alcalin contenant un colorant de dispersion à une température supérieure à 100°C, **caractérisé en ce que** l'ajustement de la valeur de pH du bain de teinture est réalisé par ajout d'un mélange tampon composé au moins de glycine et/ou d'un dérivé de glycine et d'une lessive avant le début du procédé de teinture, et **en ce que** l'on ajoute un sel de perborate au bain de teinture.

2. Procédé selon la revendication 1, **caractérisé en ce que** la valeur de pH du bain de teinture est ajustée avant le début du procédé de teinture par ajout au départ d'un mélange tampon de glycine et de lessive de soude caustique, et **en ce que** l'on ajoute au bain de teinture avant le début du procédé de teinture du perborate de sodium, si bien que la valeur de pH est maintenue essentiellement constante du début jusqu'à la fin du procédé de teinture.

3. Procédé selon la revendication 1 ou 2, **caractérisé en ce que** l'on ajoute au mélange tampon du chlorure de sodium.

4. Procédé selon l'une des revendications 1 à 3, **caractérisé en ce que** l'on ajoute au bain de teinture un agent séquestrant ayant comme composants essentiels de l'acide nitrilotriacétique et des polycarboxylates.

5. Procédé selon l'une des revendications 1 à 4, **caractérisé en ce que** la valeur de pH de départ du procédé de teinture est comprise dans la gamme d'environ 9,3 à 9,4.

6. Procédé selon l'une des revendications 1 à 5, **caractérisé en ce que** la valeur de pH finale du procédé de teinture n'est pas inférieure à 9,0.

7. Procédé selon l'une des revendications 2 à 6, **caractérisé en ce que** le rapport de concentration entre la glycine et la lessive de soude caustique (33 %) dans le mélange tampon est d'environ 1,9 ou moins.

8. Procédé selon l'une des revendications 2 à 7, **caractérisé en ce que** la concentration du perborate de sodium dans le bain de teinture est d'environ 0,1 g/l.

9. Procédé selon l'une des revendications 2 à 8, **caractérisé en ce que** le rapport de concentration entre la glycine et le chlorure de sodium est d'environ 1,3.

10. Adjuvant de teinture pour teinture alcaline de matériaux textiles comportant des fibres de polyester avec un colorant de dispersion à une température supérieure à 100 °C, **caractérisé en ce que** l'adjuvant de teinture comprend de la glycine et/ou un dérivé de glycine et une lessive, ainsi qu'un sel de perborate et un agent séquestrant ayant comme composants essentiels de l'acide nitrilotriacétique et des polycarboxylates.

11. Utilisation d'un adjuvant de teinture pour la teinture alcaline de matériaux textiles comportant des fibres de polyester avec un colorant de dispersion à une température supérieure à 100 °C, **caractérisée en ce que** l'adjuvant de teinture comprend de la glycine et/ou un dérivé de glycine et une lessive, ainsi qu'un sel de perborate.
